# EUROPÄISCHE PATENTSCHRIFT

(11) **EP 3 953 954 B1**
(45) Veröffentlichungstag und Bekanntmachung des Hinweises auf die Patenterteilung: **23.10.2024**
(21) Anmeldenummer: 20711123.8
(22) Anmeldetag: 11.03.2020
(51) Int. Cl.: H01F 27/02, H01F 17/06, H01F 27/255

(54) **INDUKTIVES BAUELEMENT UND VERFAHREN ZUR HERSTELLUNG EINES INDUKTIVEN BAUELEMENTS**
INDUCTIVE COMPONENT AND METHOD FOR PRODUCING AN INDUCTIVE COMPONENT
COMPOSANT INDUCTIF ET PROCEDE DE PRODUCTION D'UN COMPOSANT INDUCTIF

(30) Priorität: 08.04.2019 DE 102019204950
(43) Veröffentlichungstag der Anmeldung: 16.02.2022
(73) Patentinhaber: Robert Bosch GmbH, 70442 Stuttgart (DE)
(72) Erfinder: PLUM, Thomas, 50937 Koeln (DE); HENNECK, Stefan, 71229 Leonberg (DE); PIEPER, Witold, 71272 Renningen (DE); KAESSNER, Stefan, 72070 Tuebingen (DE)
(86) Internationale Anmeldenummer: PCT/EP2020/056424
(87) Internationale Veröffentlichungsnummer: WO 2020/207687

(56) Entgegenhaltungen:
- CN-A- 105 845 423
- DE-A1- 102006 038 370
- US-A1- 2013 286 703
- US-A1- 2018 308 610

## Beschreibung

### Stand der Technik

Die vorliegende Erfindung betrifft ein induktives Bauelement mit hoher Leistungsdichte sowie ein Verfahren zur Herstellung eines induktiven Bauelements mit guter Induktivität bei sehr guter Wärmeleitfähigkeit.

Bei der Herstellung herkömmlicher Transformatoren wird ein Magnetkern in bekannter Weise mit zwei elektrischen Leitern mit ungleicher Anzahl an Wicklungen, wie z.B. Kupferdrahtwicklungen, umgeben. Im Anschluss daran werden die elektrischen Leiter mit einer Umhüllmasse umgeben, die eine Verbindung zwischen dem mit den Wicklungen umgebenen Magnetkern und einem Gehäuse herstellt. Über die Umhüllmasse werden während des Betriebs des Transformators im Magnetkern bzw. in den Wicklungen entstehende Verlustleistungen an das Gehäuse abgeführt. Die Leistungsdichte eines herkömmlichen Transformators ist damit reduziert.

US 2013/286703 A1 beschreibt einen Reaktor mit einer Wickelung und einem magnetischen Kern. Gemäß dem zweiten Ausführungsbeispiel umfasst der Kern ein Harz, ein magnetisches Pulver sowie ein nicht magnetisches Pulver, um ein Absetzen zu verhindern. Das nicht magnetische Pulver kann dabei ausgewählt sein aus SiO₂, Al₂O₃, Fe₂O₃, BN, AIN, ZnO und TiO₂ sowie anorganischem Silizium und organischen Silikonharzen.

US 2018/308610 A1 beschreibt eine Wicklungskomponente mit einem magnetischen Teilbereich, der metallene Partikel und ein Harz umfasst. Der magnetische Teilbereich kann ferner SiO₂ umfassen.

CN 105 845 423 A beschreibt ein Verfahren zur Herstellung eines Induktionselements. Hierbei wird ein Eisenkern in Form eines Rings bereitgestellt und zu Partikeln zerkleinert, die anschließend oxidiert werden. Eine Kupferwicklung wird in eine Form gegeben und dazu eine Mischung, die die zerkleinerten Partikel umfasst, zugefügt und gebacken.

DE102006038370 A1 offenbart ein induktives Bauelement mit einer Induktionsspule auf einem Spulenträger, der aus einer temperaturbeständigen Masse, umfassend ein anorganisches, hydraulisch wirkendes Bindemittel, bestehend aus Zement, Alkalisilikat, Flugasche, Schlacke, Gips und/oder Kalk, und/oder Polymerbeton, Ferritpulver, einem Füllstoff aus Vermikulit, Quarzsand und/ oder Aluminiumoxid, und ein Fluid, insbesondere Wasser, ausgeformt ist.

### Offenbarung der Erfindung

Das erfindungsgemäße induktive Bauelement gemäß Anspruch 1 zeichnet sich hingegen durch eine hohe Leistungsdichte aus. Dies wird dadurch erreicht, dass aufgrund des strukturellen Aufbaus des induktiven Bauelements hohe magnetische Permeabilitäten (µ_{R} = 2 bis 4 oder 10 bis 500) erzielt und in Folge dessen auch Streuinduktivitäten erhöht werden können, wodurch zudem auch eine Integration einer Resonanzinduktivität möglich ist, ohne die Effizienz des induktiven Bauelements und damit die Leistungsdichte wesentlich zu beeinträchtigen. Zudem kann bei hoher Wärmeleitfähigkeit und sehr guter Leistungsdichte der Bauraum des induktiven Bauelements reduziert werden.

Erfindungsgemäß umfasst das induktive Bauelement eine Kupferdrahtwicklung und eine die Kupferdrahtwicklung umgebende Umhüllmasse. Es können auch zwei oder mehrere Kupferdrahtwicklungen oder aber eine Kupferdrahtwicklung und mindestens eine weitere Wicklung eines elektrisch leitfähigen Materials verwendet werden. Die Anzahl an Wicklungen richtet sich dabei nach der Verwendung des induktiven Bauelements. Die Kupferdrahtwicklung kann dabei z.B. als Freiform-Kupferdrahtwicklung vorliegen und ist in Form und Gestalt im Wesentlichen nicht beschränkt. Eine besonders geeignete Form ist die Wicklung in Toroidform.

Die Umhüllmasse umfasst eine Matrix und mindestens einen ersten Füllstoff. Der erste Füllstoff und weitere Füllstoffe sind dabei in der Matrix verteilt, wobei durch das entstehende Komposit eine gewisse mechanische Stabilität erhalten wird und die Matrix eine Verbindung zwischen der Kupferdrahtwicklung und z.B. einem umgebenden Bauteil bereitstellt. Die Matrix umfasst dabei mindestens eines, ausgewählt aus: Tonerdezement, Phosphatzement, SiO₂, MgO und reaktiver Tonerde. Hierbei handelt es sich um mit Wasser abgebundene chemische Verbindungen oder Mischungen dieser Verbindungen und nicht um eine gesinterte keramische Masse. Es wird angenommen, dass hierdurch bei hoher magnetischer Permeabilität ein Anheben der Dielektrizitätskonstante verhindert werden kann. Die Induktivität kann dabei durch den in der Matrix enthaltenen ersten Füllstoff bereitgestellt werden, der mindestens ein weichmagnetisches Pulver umfasst. Der erste Füllstoff kann dabei ein weichmagnetisches Pulver allein oder eine Mischung von zwei oder mehreren weichmagnetischen Pulvern umfassen.

Das induktive Bauelement weist neben sehr guten magnetischen Eigenschaften auch hohe wärmeleitende Eigenschaften auf und der Verlustfaktor an Permittivität ist gering. Beispielsweise beträgt die Wärmeleitfähigkeit der erfindungsgemäß verwendeten Umhüllmasse 5 bis 8 W/m·K, was insbesondere auf die Verwendung von Tonerdezement, Phosphatzement, SiO₂, MgO bzw. reaktiver Tonerde zurückzuführen ist. Das induktive Bauelement kann ferner ohne einen herkömmlichen Magnetkern ausgebildet sein, was Materialkosten und Kosten für die Herstellung des Bauteils einspart.

Die Unteransprüche zeigen bevorzugte Weiterbildungen der Erfindung.

Aufgrund der sehr guten induktiven Eigenschaften ist das weichmagnetische Pulver vorteilhafterweise ausgewählt aus Carbonyleisenpulver und Ferritpulver. Dies bedeutet, dass Carbonyleisenpulver und Ferritpulver jeweils alleine oder aber in Form eines Gemischs verwendet werden können.

Gemäß einer weiteren vorteilhaften Weiterbildung umfasst die Umhüllmasse mindestens ein Polymer. Durch die Verwendung eines oder mehrere Polymere kann z.B. das thermische Verhalten der Umhüllmasse, wie z.B. eine Schwindung oder die Wärmeleitfähigkeit und dergleichen, vorteilhaft beeinflusst werden. Auch kann durch den Einsatz von Polymeren die Haftung der Umhüllmasse an umliegenden Bauteilen, wie beispielsweise einem Gehäuse, verbessert werden. Besonders geeignete Polymere sind dabei thermoplastische Polymere. Bevorzugte Polymere sind Copolymere aus Acrylsäureestern, Ethylen und Vinylestern, Copolymere aus Acrylsäureestern, Methacrylsäureestern und Styrol, Copolymere aus Ethylen und Vinylacetat und Methylsilikonharze.

Zur Verbesserung der Eigenschaften der Umhüllmasse enthält die Umhüllmasse gemäß der vorliegenden Erfindung mindestens einen zweiten Füllstoff. Dieser zweite Füllstoff kann dabei weitere Funktionalitäten in die Umhüllmasse eintragen. Dabei kann ein zweiter Füllstoff allein oder aber eine Mischung von zwei oder mehreren zweiten Füllstoffen eingesetzt werden. Aufgrund der sehr guten wärmeleitenden Eigenschaften enthält der zweite Füllstoff Al₂O₃.

Zur Bereitstellung einer guten mechanischen Stabilität bei gleichzeitig hoher Wärmeleitfähigkeit und guter magnetischer Permeabilität beträgt die Gesamtmasse der Matrix, bezogen auf die Gesamtmasse der Umhüllmasse insbesondere 5 bis 25 Masse%. Hierbei bilden Tonerdezement, Phosphatzement, SiO₂, MgO bzw. reaktiver Tonerde ein sehr feines mikrostrukturelles Gefüge mit Partikelgrößen von maximal 200 µm, was zur hohen Stabilität der Matrix und sehr guten Wärmeleitfähigkeit beiträgt.

Zur Optimierung der Funktionalität der Umhüllmasse, und insbesondere zur Verbesserung der induktiven und wärmeleitenden Eigenschaften, beträgt die Gesamtmasse an erstem und zweitem Füllstoff, bezogen auf die Gesamtmasse der Umhüllmasse insbesondere 75 bis 95 Masse%.

Gemäß einer weiteren vorteilhaften Weiterbildung umfasst das induktive Bauelement einen Magnetkern. Die Kupferdrahtwicklung umgibt damit den Magnetkern mindestens teilweise bzw. mindestens abschnittsweise. Der Magnetkern kann z.B. ein Ferritkern oder ein magnetischer Pulverkern mit Polymermatrix oder auch ein gesinterter magnetischer Pulverkern sein und ist insbesondere als Ferritkern ausgebildet.

Gemäß der vorliegenden Erfindung beträgt die Gesamtmasse an weichmagnetischem Pulver, bezogen auf die Gesamtmasse an erstem und zweitem Füllstoff 1 bis 50 Masse%. Somit kann bei reduzierter Gesamtmasse an weichmagnetischem Pulver trotzdem eine hohe magnetische Permeabilität im induktiven Bauelement bereitgestellt werden. Streuinduktivitäten können bei gleichbleibend niedriger Dielektrizitätskonstante erhöht und Resonanzinduktivitäten integriert werden.

Ferner beträgt im Lichte der wärmeleitenden Eigenschaften der Umhüllmasse und damit auch des induktiven Bauelements, wenn die Gesamtmasse an zweitem Füllstoff enthaltend Al₂O₃, bezogen auf die Gesamtmasse an erstem und zweitem Füllstoff 50 bis 99 Masse%.

Das induktive Bauelement und insbesondere die Umhüllmasse ist vorteilhafterweise frei von Portlandzement. Dies bedeutet, dass bei der Herstellung des induktiven Bauelements kein Portlandzement zugesetzt bzw. verwendet wird. Die Gesamtmasse an Portlandzement ist damit im Wesentlichen 0 Masse%, bezogen auf die Gesamtmasse der Umhüllmasse und damit auch des induktiven Bauelements. Portlandzement hat gegenüber der erfindungsgemäßen Matrix den Nachteil, dass er viele Verunreinigungen enthält, die zwar für tragende Bauteile tolerierbar sind, für elektronische Anwendungen, und insbesondere für induktive Bauteile, aber deutliche Eigenschaftseinbußen mit sich bringen. Zudem ist Portlandzement gegenüber Tonerdezement, Phosphatzement, SiO₂, MgO bzw. reaktiver Tonerde deutlich weniger wärmeleitfähig, was vermutlich auf die chemische Struktur der einzelnen Matrixphasen zurückzuführen ist.

Weiter vorteilhaft sind der erste Füllstoff und der zweite Füllstoff ungesintert. Dies bringt nicht nur Vorteile hinsichtlich einer energiesparenden Herstellung, sondern auch im Hinblick auf hohe magnetische Permeabilitäten und hohe wärmeleitende Eigenschaften.

Das induktive Bauelement kann beispielsweise als Spule ausgebildet sein und umfasst hierzu eine Kupferdrahtwicklung. Aufgrund der sehr guten induktiven und wärmeleitenden Eigenschaften ist das erfindungsgemäße induktive Bauelement insbesondere als Transformator ausgebildet und umfasst zu diesem Zweck eine Kupferdrahtwicklung und mindestens eine weitere elektrisch leitfähige Wicklung, die ebenfalls als Kupferdrahtwicklung ausgebildet sein kann.

Ebenfalls erfindungsgemäß wird auch ein Verfahren zur Herstellung eines induktiven Bauelements gemäss Anspruch 10 beschrieben. Das Verfahren umfasst einen Schritt des Vermengens eines Matrixmaterials mit mindestens einem ersten Füllstoff, mindestens einem zweiten Füllstoff, Wasser und optional mindestens einem Fließmittel unter Herstellung eines Schlickers. Unter einem Schlicker wird dabei eine ungehärtete und unabgebundene mehr oder weniger fließfähige bzw. zumindest formfähige Masse verstanden.

Ein Fließmittel im Sinne der Erfindung kann beispielsweise modifizierte Polycarboxylatether sein, und kann z.B. mit 0,1 bis 2 Masse%, bezogen auf die Gesamtmasse an Schlicker, eingesetzt werden.

Das Matrixmaterial enthält dabei mindestens eines, ausgewählt aus:
unabgebundenem Tonerdezement, unabgebundenem Phosphatzement,
unabgebundenem SiO₂, unabgebundenem MgO und unabgebundener reaktiver Tonerde. Ferner umfasst der erste Füllstoff mindestens ein weichmagnetisches Pulver. Der zweite Füllstoff umfasst Al₂O₃, wie oben beschrieben.

Das Vermengen kann beispielsweise durch Rühren mit einem geeigneten Rührwerk erfolgen. Der erhaltene Schlicker wird dann um eine Kupferdrahtwicklung angeordnet, so dass der Schlicker die Kupferdrahtwicklung möglichst allseitig aber zumindest am Außenumfang der Kupferdrahtwicklung umgibt. Der Schlicker wird anschließend durch mindestens teilweises Abbinden des Matrixmaterials durch das Wasser bei einer Temperatur in einem Bereich von 50 bis 150 °C verfestigt. Dieser Schritt des Abbindens kann beispielsweise in einem Ofen ausgeführt werden. Ein Sintern bei Temperaturen von mehr als 200 °C wird nicht ausgeführt. Durch das Abbinden werden die vormals eingesetzten Fließmittel weitestgehend entfernt und lassen sich danach im Wesentlichen nicht mehr nachweisen.

Es entsteht eine Umhüllmasse im Sinne der vorliegenden Erfindung, wie sie bereits vorstehend erfindungsgemäß beschrieben ist. Durch die Menge an zugesetztem Wasser kann der Abbindegrad des Matrixmaterials eingestellt werden. Geeignete Mengen an Wasser können durch einfache Versuche herausgefunden werden.

Das erfindungsgemäße Verfahren ist einfach und kostengünstig umsetzbar und ermöglicht die Herstellung eines induktiven Bauelements mit hoher magnetischer Permeabilität (µ_{R} = 2 bis 4 oder 10 bis 500), hoher Streuinduktivität und integrierter Resonanzinduktivität bei wenig oder gar nicht erhöhter Dielektrizitätskonstante. Zudem zeichnet sich das erfindungsgemäß hergestellte Bauelement auch durch eine hohe Wärmeleitfähigkeit aus, so dass das induktive Bauelement hoch effizient ist und eine ausgezeichnete Leistungsdichte aufweist. Die für das erfindungsgemäße induktive Bauelement dargelegten Vorteile, vorteilhaften Effekte und optionalen Weiterbildungen finden auch Anwendung auf das erfindungsgemäße Verfahren zur Herstellung eines induktiven Bauelements.

Zur Verbesserung der mechanischen Eigenschaften kann das Verfahren ferner einen Schritt des Temperns im Anschluss an das Abbinden des Matrixmaterials umfassen. Das Tempern wird hierbei vorzugsweise bei einer Temperatur in einem Bereich von 100 bis 150 °C durchgeführt.

Ebenfalls vorteilhaft kann das Verfahren auch einen Schritt des Umgebens eines Magnetkerns, der insbesondere als Ferritkern ausgebildet ist, mit der Kupferdrahtwicklung, vorsehen. In dieser Ausführungsform liegt die Kupferdrahtwicklung folglich nicht als Freiform-Kupferdrahtwicklung vor, sondern umgibt einen Magnetkern. Damit ist die Umhüllmasse um die, den Magnetkern umgebende Kupferdrahtwicklung angeordnet und insbesondere nicht im Innern der Kupferdrahtwicklung.

### Kurze Beschreibung der Zeichnung

Nachfolgend werden Ausführungsbeispiele der Erfindung unter Bezugnahme auf die begleitende Zeichnung im Detail beschrieben. In der Zeichnung ist:
- Figur 1: eine Schnittansicht eines induktiven Bauelements gemäß einer ersten erfindungsgemässen Ausführungsform und
- Figur 2: eine Schnittansicht eines induktiven Bauelements gemäß einer zweiten nicht erfindungsgemässen Ausführungsform.

### Ausführungsformen der Erfindung

In den Figuren sind nur die wesentlichen Merkmale der vorliegenden Erfindung dargestellt. Alle übrigen Merkmale sind der Übersichtlichkeit halber weggelassen. Ferner beziffern gleiche Bezugszeichen gleiche Bauteile.

Figur 1 zeigt ein induktives Bauelement 1 gemäß einer ersten Ausführungsform im Schnitt. Das induktive Bauelement 1 umfasst ein Gehäuse 2, in dem ein Magnetkern 4 angeordnet ist, der von einer Kupferdrahtwicklung 3 allseitig umgeben ist. Die Kupferdrahtwicklung 3 ist dabei direkt um den Magnetkern 4 gewickelt.

Der Magnetkern 4 ist beispielsweise als Ferritkern ausgebildet oder als magnetischer Pulverkern mit Polymermatrix oder auch als gesinterter magnetischer Pulverkern, wobei die Ausbildung als Ferritkern bevorzugt ist.

Der Magnetkern 4 und die den Magnetkern 4 umgebende Kupferdrahtwicklung 3 sind in dem Gehäuse 2 angeordnet. Zwischen dem Gehäuse 2 und der Kupferdrahtwicklung 3 ist eine Umhüllmasse 8 angeordnet, die eine Verbindung zwischen der Kupferdrahtwicklung 3 und dem Gehäuse 2 bereitstellt.

Die Umhüllmasse 8 umfasst eine Matrix 5 und einen ersten Füllstoff 6 sowie einen zweiten Füllstoff 7, wobei der erste Füllstoff 6 ein weichmagnetisches Pulver, wie z.B. Carbonyleisen oder Ferritpulver ist, und wobei der zweite Füllstoff 7 Al₂O₃ ist. Der erste Füllstoff 6 und der zweite Füllstoff 7 sind in der Matrix 5 verteilt und liegen in nicht gesinterter Form vor.

Die Matrix 5 umfasst mindestens eines, ausgewählt aus: Tonerdezement, Phosphatzement, SiO₂, MgO und reaktiver Tonerde. Diese Verbindungen oder Gemische dieser Verbindungen liegen in mit Wasser bei 50 bis 150 °C mindestens teilweise abgebundener Form vor und sind nicht gesintert. Damit bildet die Matrix 5 ein mikrokristallines Netzwerk von Partikeln mit einer Partikelgröße von maximal 200 µm, in dem die Füllstoffe 6, 7 gleichmäßig verteilt sind. Die Umhüllmasse 8 und damit auch das induktive Bauelement 1 sind frei von Portlandzement.

Die Gesamtmasse der Matrix 5 beträgt, bezogen auf die Gesamtmasse der Umhüllmasse 8 5 bis 25 Masse%.

Die Gesamtmasse an erstem und zweitem Füllstoff 6, 7 beträgt, bezogen auf die Gesamtmasse der Umhüllmasse 8, 75 bis 95 Masse%, wobei der Anteil an erstem Füllstoff 6, also an weichmagnetischem Pulver, 1 bis 50 Masse%, bezogen auf die Gesamtmasse an erstem Füllstoff 6 und zweitem Füllstoff 7 beträgt. Hierdurch wird aufgrund des hohen Anteils an zweitem Füllstoff 7 bei guten magnetischen Eigenschaften eine besonders hohe Wärmeleitfähigkeit erhalten.

Das induktive Bauelement 1 zeichnet sich aufgrund der Verwendung der Umhüllmasse 8 durch eine hohe Leistungsdichte und hohe Effizienz aus. Dies bedeutet, dass das induktiven Bauelement 1 bei hoher magnetischer Permeabilität (µ_{R} = 2 bis 4 oder 10 bis 500) eine hohe Streuinduktivität und Resonanzinduktivität aufweist, ohne dass die Dielektrizitätskonstante wesentlich erhöht ist. Zudem hat die Umhüllmasse 8 eine hohe Wärmeleitfähigkeit, was die Leistungsdichte des induktiven Bauelements 1 weiter erhöht.

Figur 2 zeigt ein induktives Bauelement 10 gemäß einer zweiten nicht erfindungsgemässen Ausführungsform im Schnitt. Das induktive Bauelement 10 unterscheidet sich von dem induktiven Bauelement 1 aus Figur 1 dadurch, dass es keinen Magnetkern aufweist. Die Kupferdrahtwicklung 3 liegt somit in Form einer Freiform-Kupferdrahtwicklung vor, die beispielsweise vorab auf einem Träger erzeugt wurde.

Die Gesamtmasse an Matrix 5 bezogen auf die Gesamtmasse der Umhüllmasse 8 beträgt auch hier 5 bis 25 Masse%.

Die Gesamtmasse an erstem Füllstoff 6 und zweitem Füllstoff 7 beträgt, bezogen auf die Gesamtmasse der Umhüllmasse 8, 75 bis 95 Masse%, wobei der Anteil an erstem Füllstoff 6, also an weichmagnetischem Pulver, höher ist als in der Matrix aus dem induktiven Bauelement 1 aus Figur 1 und insbesondere 75 bis 95 Masse%, bezogen auf die Gesamtmasse an erstem Füllstoff 6 und zweitem Füllstoff 7 beträgt. Der Anteil an zweitem Füllstoff 7, also insbesondere an Al₂O₃, ist damit geringer. Der höhere Anteil an weichmagnetischem Pulver ist vorteilhaft im Lichte der magnetischen Eigenschaften des induktiven Bauelements 10.

Auch das induktive Bauelement 10 zeichnet sich aufgrund der Verwendung der Umhüllmasse 8 durch eine hohe Leistungsdichte und hohe Effizienz aus. Es wird eine hohe magnetische Permeabilität (µ_{R} = 2 bis 4 oder 10 bis 500) und auch eine hohe Streuinduktivität und Resonanzinduktivität erhalten. Zudem hat die Umhüllmasse 8 eine gute Wärmeleitfähigkeit, was die Leistungsdichte des induktiven Bauelements 10 weiter erhöht.

## Patentansprüche

1. Induktives Bauelement umfassend eine Kupferdrahtwicklung (3) und eine die Kupferdrahtwicklung (3) umgebende Umhüllmasse (8), wobei die Umhüllmasse (8) eine Matrix (5) und mindestens einen ersten Füllstoff (6) umfasst,
- wobei die Matrix (5) mindestens eines, ausgewählt aus Tonerdezement, Phosphatzement, SiO₂, MgO und reaktiver Tonerde umfasst und
- wobei der erste Füllstoff (6) mindestens ein weichmagnetisches Pulver umfasst, ferner umfassend in der Umhüllmasse (8) mindestens einen zweiten Füllstoff (7), wobei der zweite Füllstoff (7) Al₂O₃ umfasst,
wobei die Gesamtmasse an erstem Füllstoff (6), bezogen auf die Gesamtmasse an erstem und zweitem Füllstoff (6, 7), 1 bis 50 Masse% beträgt und wobei die Gesamtmasse an zweitem Füllstoff (7), bezogen auf die Gesamtmasse an erstem und zweitem Füllstoff (6, 7), 50 bis 99 Masse% beträgt.

2. Induktives Bauelement nach Anspruch 1, wobei das weichmagnetische Pulver ausgewählt ist aus Carbonyleisenpulver und Ferritpulver.

3. Induktives Bauelement nach Anspruch 1 oder 2, wobei die Umhüllmasse (8) mindestens ein Polymer, insbesondere ein thermoplastisches Polymer, umfasst.

4. Induktives Bauelement nach einem der vorhergehenden Ansprüche, wobei die Gesamtmasse der Matrix (5), bezogen auf die Gesamtmasse der Umhüllmasse (8), 5 bis 25 Masse% beträgt.

5. Induktives Bauelement nach einem der vorhergehenden Ansprüche, wobei die Gesamtmasse an erstem und zweitem Füllstoff (6, 7), bezogen auf die Gesamtmasse der Umhüllmasse (8), 75 bis 95 Masse% beträgt.

6. Induktives Bauelement nach einem der Ansprüche 1 bis 5, ferner umfassend einen Magnetkern (4), insbesondere einen Ferritkern, wobei die Kupferdrahtwicklung (3) den Magnetkern (4) mindestens teilweise umgibt.

7. Induktives Bauelement nach einem der vorhergehenden Ansprüche, wobei das Bauelement (1, 10) frei ist von Portlandzement.

8. Induktives Bauelement nach einem der vorhergehenden Ansprüche, wobei der erste Füllstoff (6) und der zweite Füllstoff (7) ungesintert sind.

9. Induktives Bauelement nach einem der vorhergehenden Ansprüche, ausgebildet als Transformator.

10. Verfahren zur Herstellung eines induktiven Bauelements (1, 10), umfassend die Schritte:
- Vermengen eines Matrixmaterials mit mindestens einem ersten Füllstoff (6), mindestens einem zweiten Füllstoff (7), Wasser und optional mindestens einem Fließmittel unter Herstellung eines Schlickers, wobei das Matrixmaterial mindestens eines, ausgewählt aus unabgebundenem Tonerdezement, unabgebundenem Phosphatzement, unabgebundenem SiO₂, unabgebundenem MgO und unabgebundener reaktiver Tonerde umfasst, der erste Füllstoff (6) mindestens ein weichmagnetisches Pulver umfasst, und der zweite Füllstoff (7) Al₂O₃ umfasst, wobei die Gesamtmasse an erstem Füllstoff, bezogen auf die Gesamtmasse an erstem und zweitem Füllstoff, 1 bis 50 Masse% beträgt und wobei die Gesamtmasse an zweitem Füllstoff, bezogen auf die Gesamtmasse an erstem und zweitem Füllstoff, 50 bis 99 Masse% beträgt,
- Umgeben einer Kupferdrahtwicklung (3) mit dem Schlicker und
- mindestens teilweise Abbinden des Matrixmaterials durch das Wasser bei einer Temperatur in einem Bereich von 50 bis 150 °C.

11. Verfahren nach Anspruch 10, ferner umfassend einen Schritt des Temperns im Anschluss an das Abbinden des Matrixmaterials, wobei das Tempern bei einer Temperatur in einem Bereich von 100 bis 150 °C erfolgt.

12. Verfahren nach einem der Ansprüche 10 oder 11, umfassend einen Schritt des Umgebens eines Magnetkerns (4), insbesondere eines Ferritkerns, mit der Kupferdrahtwicklung (3).

## Claims

1. Inductive component comprising a copper wire winding (3) and a coating mass (8) surrounding the copper wire winding (3), wherein the coating mass (8) comprises a matrix (5) and at least a first filler (6),
- wherein the matrix (5) comprises at least one selected from alumina cement, phosphate cement, SiO₂, MgO and reactive alumina and
- wherein the first filler (6) comprises at least one soft magnetic powder, further comprising in the coating mass (8) at least a second filler (7), the second filler (7) comprising Al₂O₃,
wherein the total mass of first filler (6), based on the total mass of the first and second fillers (6, 7), is 1 to 50 mass% and wherein the total mass of second filler (7), based on the total mass of the first and second fillers (6, 7), is 50 to 99 mass%.

2. Inductive component according to Claim 1, wherein the soft magnetic powder is selected from carbonyl iron powder and ferrite powder.

3. Inductive component according to Claim 1 or 2, wherein the coating mass (8) comprises at least one polymer, in particular a thermoplastic polymer.

4. Inductive component according to any of the preceding claims, wherein the total mass of the matrix (5), based on the total mass of the coating mass (8), is 5 to 25 mass%.

5. Inductive component according to any of the preceding claims, wherein the total mass of first and second fillers (6, 7), based on the total mass of the coating mass (8), is 75 to 95 mass%.

6. Inductive component according to any of Claims 1 to 5, further comprising a magnetic core (4), in particular a ferrite core, wherein the copper wire winding (3) at least partially surrounds the magnetic core (4).

7. Inductive component according to any of the preceding claims, wherein the component (1, 10) is free from Portland cement.

8. Inductive component according to any of the preceding claims, wherein the first filler (6) and the second filler (7) are unsintered.

9. Inductive component according to any of the preceding claims, embodied as a transformer.

10. Method for producing an inductive component (1, 10), comprising the steps of:
- combining a matrix material with at least a first filler (6), at least a second filler (7), water and optionally at least one flux to produce a slip, wherein the matrix material comprises at least one selected from unhydrated alumina cement, unhydrated phosphate cement, unhydrated SiO₂, unhydrated MgO and unhydrated reactive alumina, the first filler (6) comprises at least one soft magnetic powder, and the second filler (7) comprises Al₂O₃, wherein the total mass of first filler, based on the total mass of the first and second fillers, is 1 to 50 mass% and wherein the total mass of second filler, based on the total mass of the first and second fillers, is 50 to 99 mass%,
- surrounding a copper wire winding (3) with the slip and
- at least partially hydrating the matrix material by the water at a temperature in a range of 50 to 150°C.

11. Method according to Claim 10, further comprising a step of tempering following the hydrating of the matrix material, wherein the tempering takes place at a temperature in a range of 100 to 150°C.

12. Method according to either of Claims 10 and 11, comprising a step of surrounding a magnetic core (4), in particular a ferrite core, with the copper wire winding (3).

## Revendications

1. Composant inductif comprenant un enroulement de fil de cuivre (3) et une matière d'enrobage (8) entourant l'enroulement de fil de cuivre (3), la matière d'enrobage (8) omprenant une matrice (5) et au moins une première charge (6),
- dans lequel la matrice (5) comprend au moins un(e) choisi(e) parmi le ciment alumineux, le ciment phosphaté, SiO₂, MgO et l'alumine réactive et
- dans lequel la première charge (6) comprend au moins une poudre magnétique douce, comprenant en outre dans la matière d'enrobage (8) au moins une deuxième charge (7), la deuxième charge (7) comprenant de l'Al₂O₃,
dans lequel la masse totale de première charge (6), par rapport à la masse totale de première et deuxième charges (6, 7), vaut de 1 à 50 % en masse et dans lequel la masse totale de deuxième charge (7), par rapport à la masse totale de première et deuxième charges (6, 7), vaut de 50 à 99 % en masse.

2. Composant inductif selon la revendication 1, dans lequel la poudre magnétique douce est choisie parmi la poudre de carbonyle de fer et la poudre de ferrite.

3. Composant inductif selon la revendication 1 ou 2, dans lequel la masse d'enrobage (8) comprend au moins un polymère, en particulier un polymère thermoplastique.

4. Composant inductif selon l'une quelconque des revendications précédentes, dans lequel la masse totale de la matrice (5), par rapport à la masse totale de la matière d'enrobage (8), vaut de 5 à 25 % en masse.

5. Composant inductif selon l'une quelconque des revendications précédentes, dans lequel la masse totale de première et deuxième charges (6, 7), par rapport à la masse totale de la matière d'enrobage (8), vaut de 75 à 95 % en masse.

6. Composant inductif selon l'une quelconque des revendications 1 à 5, comprenant en outre un noyau magnétique (4), en particulier un noyau de ferrite, l'enroulement de fil de cuivre (3) entourant au moins partiellement le noyau magnétique (4).

7. Composant inductif selon l'une quelconque des revendications précédentes, le composant (1, 10) étant exempt de ciment Portland.

8. Composant inductif selon l'une quelconque des revendications précédentes, dans lequel la première charge (6) et la deuxième charge (7) sont non frittées.

9. Composant inductif selon l'une quelconque des revendications précédentes, configuré en tant que transformateur.

10. Procédé pour la production d'un composant inductif (1, 10), comprenant les étapes :
- mélange d'une matière de matrice avec au moins une première charge (6), au moins une deuxième charge (7), de l'eau et en option au moins un diluant avec obtention d'une suspension, la matière de matrice comprenant au moins un(e) choisi(e) parmi le ciment alumineux frais, le ciment phosphaté frais, SiO₂ frais, MgO frais et l'alumine fraîche, la première charge (6) comprenant au moins une poudre magnétique douce, et la deuxième charge (7) comprenant de l'Al₂O₃, la masse totale de première charge, par rapport à la masse totale de première et deuxième charges, valant de 1 à 50 % en masse et la masse totale de deuxième charge (7), par rapport à la masse totale de première et deuxième charges, valant de 50 à 99 % en masse,
- entourage d'un enroulement de fil de cuivre (3) avec la suspension et
- prise au moins partielle de la matière de matrice par l'eau à une température dans une plage de 50 à 150 °C.

11. Procédé selon la revendication 10, comprenant en outre l'étape du traitement thermique à la suite de la prise de la matière de matrice, le traitement thermique s'effectuant à une température dans une plage de 100 à 150 °C.

12. Procédé selon l'une quelconque des revendications 10 et 11, comprenant une étape de l'entourage d'un noyau magnétique (4), en particulier d'un noyau de ferrite, avec l'enroulement de fil de cuivre (3).
